# EUROPÄISCHE PATENTSCHRIFT

(11) **EP 0 143 954 B1**
(45) Veröffentlichungstag und Bekanntmachung des Hinweises auf die Patenterteilung: **01.08.1990**
(21) Anmeldenummer: 84112344.1
(22) Anmeldetag: 13.10.1984
(51) Int. Cl.: B22C 9/12, B22C 9/10

(54) **Verfahren zum Herstellen von Formteilen nach dem Coldbox-Verfahren sowie Formwerkzeug**
Process for manufacturing mould parts according to the cold-box method and moulding apparatus used
Procédé de fabrication de parties de moule, selon le procédé en boîte froide et appareil de moulage utilisé

(30) Priorität: 23.11.1983 DE 3342225
(43) Veröffentlichungstag der Anmeldung: 12.06.1985
(73) Patentinhaber: Rheinische Maschinenfabrik & Eisengiesserei, Anton Röper GmbH & Co. Kommanditgesellschaft, D-4060 Viersen 11-Dülken (DE)
(72) Erfinder: Boenisch, Dietmar, Prof. Dr.-Ing., D-5100 Aachen (DE)
(74) Vertreter: Freischem, Werner, Dipl.-Ing.

(56) Entgegenhaltungen:
- US-A- 2 882 569
- US-A- 4 051 886
- US-A- 4 068 703

## Beschreibung

Formteile aus kunstharzgebundenen Quarzsanden, darunter werden die Gießformen, auch solche mit darin eingelegten Kernen verstanden, sind eine wichtige Grundlange der Massenproduktion hochwertiger Gußstücke. Die verschiedenen Herstellungsverfahren unterscheiden sich nach der Art des verwendeten Kunstharzes und seiner katalytischen Härtung. Die Katalyse erfolgt entweder durch Wärme oder auch bei Raumtemperatur durch Zuführen eines Katalysators. Die warmhärtenden Fertigungsverfahren sind unter den Namen Hotbox-, Warmbox- und Thermoschockverfahren bekannt. Sie werden jedoch zunehmend durch kalthärtende Verfahren verdrängt, weil dabei Energieeingsparnung und erleichterte Arbeitsplatzbedingungen wichtige Vorteile sind. Die Formteilfertigung kann zudem in Formwerkzeugen aus Kunststoff erfolgen.

Es ist bekannt, die nach verschiedenartigen Verfahren, so auch nach dem Coldbox-Verfahren hergestellten Formteile nach der Formgebung an ihren den Formraum bildenden Seiten mit einer Schlicht zu versehen. Das Aufbringen und Trocknen einer Schlichte erfordert zusätzlich Arbeitsgänge und auch eine Warteszeit bis zum Abguß der Giebform, damit ausreichend Zeit zur Trocknung der Schlichte vorhanden ist.

Auf dem Gebiet der Kalthärtung hat das aus der DE-PS 15 83 521 bekannte sogenannte Coldbox-Verfahren größe Bedeutung erreicht. Auf automatischen Fertigungsanlagen werden sehr hohe Produktionsleistungen erzielt. Dieses Verfahren verwendet Polyurethan als Bindemittel, Die heute gebräuchlichsten Ausgangskomponenten sind Isoyanat und ein Phenolharz, jedoch sind auch andere Binderkombinationen möglich. Sie werden mit Quarzsand zusammen in Gehalten von etwa 1 bis 2 Gewichtsteilen vermischt. Der so entstandene Formstoff wird bei maschineller Herstellung der Gießform mit Preßluft in das Formwerkzeug geschossen und sofort anschließend durch Hindurchleiten eines Katalysatorgases, zumeist Dimethylethylamin, im kalten Werkzeug schlagartig ausgehärtet.

Aus technischen und wirtschaftlichen und insbesondere auch aus Gründen einer verminderten Umweltbelastung werden in der Gießereipraxis möglichst geringe Bindergehalte angestrebt, wodurch jedoch empfindliche Schwächen des Coldbox-Verfahrens hervortreten.

Coldbox-Binder enthalten etwa 30 bis 40% verschiedener Lösungsmittel, die für die Dünnflüssigkeit, eine hohe Reaktivität des Binders, eine gute Verschießbarkeit der Formstoffmischung und ausreichende Festigkeit notwendig sind. Diese hohen Lösungsmittelmengen führen wärhrend der Verarbeitung und beim Abguß zu erheblichen Umweltbelastungen. Geringere als die genannten Mengen verschlechtern jedoch die Festigkeit insbesondere der Formteiloberflächen. Die Kantenfestigkeit wird beeinträchtigt und die Formteile werden insgesamt rieselig und mürbe. Damit verliert das Coldbox-Verfahren seine Brauchbarkeit. Polyurethangebundene Formteile haben bei ausreichendem Lösungsmittel- und Bindergehalt sofort nach ihrer Herstellung gute Festigkeit. Sie sind jedoch starch feuchtigkeitsempfindlich und verlieren bei höherer Luftfeuchtigkeit in Kurzer Zeit an Festigkeit. Hohe Luftfeuchten aber sind in Gießereien unvermeidlich. Coldbox-Kerne werden zudem häufig mit Wasserschlichten behandelt und auch in naßgußformen eingelegt und unterliegen dadurch einer starken Feuchtigkeitsschädigung. Dabei ist es der Formteilqualität besonders abträglich, daß diese Schädigung von außen nach innen fortschreitet und damit die besonders wichtige Formteiloberfläche zuallererst beeinträchtigt. Es ergibt sich somit ein höchst unerwünschter Festigkeitsgradient mit geringer Außen-, jedoch hoher Innenfestigkeit.

Dieser Festigkeitsgradient ist aus einem weiteren Grund von Nachteil, weil er den Kernzerfall nach dem Abguß erschwert. Der schlechte Kernzerfall von Coldbox-Formteilen ist insbesondere beim Leichtmetallguß gefürchtet. Kernreste sind aus dem erkalteten Gußstück häufig nur sehr schwierig zu entfernen und erfordern einen hohen Putzaufwand und extreme Abreitsplatzbelastungen in der Putzerei.

Die Gießereipraxis versucht, den durch zu geringe Oberflächenfestigkeit bedingten Schwierigkeiten durch erhöhte Bindergehalte und den Einsatz von Überzugsstoffen zu begegnen. Höhere Bindergehalte aber verschlechtern den Kernzerfall zusätzlich, weil die Festigkeit im Kerninnern hierdurch besonders stark erhöhrt wird. Eine Feuchtigkeitsschädigung erfolgt im Kerninnern zudem weniger durchgreifend als in den Oberflächenschichten. Coldbox-Formteile haben damit den schwerwiegenden Nachteil einer unerwünschten Festigkeitsverteilung. Auch nimmt ihre Festigkeit innerhalb von 24 Std. nach der Formgebung zu.

Die vorliergende Erdindung geht von der Aufgabe aus, in Formteilen nach dem Coldbox-Verfahren bei verminderten Bindergehalt die Festigkeitseigenschaften und den Kernzerfall zu verbessern.

Zur Lösung dieser Aufgabe wird bei einem Verfahren zum Herstellen von polyurethangebundenen Formteilen für die Giebereiindustrie nach dem Coldbox-Verfahren, bei welchem nach Einbringen einer Formstoffmischung in das Formwerkzeug die Formteilehärtung schlagartig durch Hindurchleiten eines gasförmigen Katalysators erfolgt, vorgeschlagen, daß das Formwerkzeug auf eine Temperatur von 30 bis 150°C, vorzugsweise 60 bis 80°C, erwarmt und die Formstoffmischung in das erwärmte Formwerkzeug eingebracht wird, bevor der gasförmige Katalysator eingeleitet wird.

Durch die erfindungsgemäße Maßnahme wird die Formteiloberfläche in einer Stärke von wenigen Millimetern veredelt, und die Feuchtigkeitsempfindlichkeit im Kerninnern erhalten oder sogar verstärkt, so daß die Festigkeit im Verlaufe der Kernlagerung an diesen Stellen geringer ist. Damit wird erreicht, daß Festigkeit und Widerstandsfähigkeit gegenüber Feuchtigkeit in der Oberflächenschicht verstärkt, im Kerninnern jecoch vermindert werden, um auf diese Weise zugleich den Kernzerfall zu verbessern. Als Folge der Oberflächenveredelung ist ein Absenken des Bindergehaltes möglkich. Diese Maßnahme senkt die Kosten, vermindert die Umweltbelastung und verbessert den Kernzerfall.

Dem erfindungsgemäßen Verfahren liegt der Gedanke zugrunde, daß die beschriebenen Nachteile des Coldbox-Verfahrens durch eine Vernetzungsschwäche der Polyurethanmoleküle durch den Schuß und die sofort anschließende sehr schnelle Kalthärtung begründet ist. Dann können die nur schwachen Bindungen zwischen den Molekülketten durch Wasser leicht zerstört und die Formteilfestigkeiten irreparabel geschwächt werden. Das erfindungsgemäße Verfahren zielt deshalb darauf ab, das Polyurethan in der Formteiloberfläche in einen hochvernetzten Zustand zu überführen und dadurch die Festigkeit und insbesondere die Feuchtigkeitsresistenz in der Oberflächenschicht zu verstärken, die tieferliegenden Sandschichten jedoch in einem schwachvernetzten Zustand zu belassen.

Es hat sich erweisen, daß das erfindungsgemäße Verfahren mit höchster Wirksamkeit nach dem Schuß und kurz vor der Gashärtung durchgeführt werden kann, weil das Formteil zu diesem Zeitpunkt bereits gestaltet, die Molekülbeweglichkeit im noch weichen Formstoff aber immer noch groß ist. Das erfindungsgemäße Verfahren greift also in einen Fertigungsschritt des Coidbox-Verfahrens ein, der bisher achtlos und möglichst schnell übergangen worden ist. Veredelungsmaßnahmen erst nach der Härtung am fertigen Formteil sind wegen der weitgehend erfolgten Fixierung der Binderstrukturen weite weniger wirksam und insbesondere nicht mit den niedrigen Temperaturen zu erreichen, die das erfindungsgemäße Verfahrten kennzeichnen.

Das erfindungsgemäße Verfahren arbeitet mit erwärmten Formwerkzeugen. Dabei können verhältnismäßig niedrige Temperaturen unterhalb 100°C angewendet werden. Auch ist die Gleichmäßigkeit der Erwärmung von untergeordneter Bedeutung. So kann das gleiche Formwerkzeug, z.B. stellenweise 50° und an anderer Stelle 80° warm sein, ohne daß gravierende Qualitätsunterschiede deutlich werden.

Die Erwärmung metallischer Formwerkzeuge kann auf bekannte Art elektrisch oder durch Gasbeheizung erfolgen. Weitere Möglichkeiten sind durch Beufschlagung mit Heißluft gegeben oder dadurch, daß die notwendige Schieß-, Begasungs- und auch Spülluft zuvor durch Vorerhitzer geführt werden.

Das erfindungsgemäße Verfahren ist mit den konventionellen Hotbox- und Warmboxverfahren nicht zu verwechseln und unterscheidet sich von diesen grundlegend. Diese konventionellen Verfahren benutzen die Wärme zur Aushärtung und erfordern deshalb auch die Durchwärmung des gesamten Formteilquerschnitts. Sie arbeiten mit Temperaturen zwischen etwa 150° und 250°C und benötigen hohe Temperaturgleichmaßigkeit mit thermostatischer Steuerung.

Die Wärme des erfindungsgemäßen Verfahrens hingegen führt selbst in der erwärmten Oberflächenschicht zu keiner Härtung. Der Formstoff bleibt weich und würde keine Handhabung erlauben. Das erfindungsgemäße Verfahren bleibt ein kaltverfahren, weil die Formteilhärtung durch einen gasförmigen Katalysator erreicht wird. Das neue Verfahren dient also allein dazu, die Wirkstamkeit der Gashärtung zu verbessern.

Zwischen dem Einbringen der Formstoffmischung und dem Einleiten des gasförmigen Katalysators kann eine Wartezeit vorzugsweise von 20 bis 90 Sekunden vorgesehen sein. Diese Wartezeit kann, im Bedarfsfall auf vorzugsweise 15 bis 30 Sekunden verkürzt werden, wenn, der Lösungsmittelgehalt in der Formteiloberfläche erhölt wird. Un dies zu erreichen, wird das Formwerkzeug kurz vor dem Schuß mit einem dünnen Film aus Lösungsmittel versehen. Der eingeschlossene Formstoff übernimmt das Lösungsmittel und die angestrebte Oberflächenveredelung ist in kürzerer Zeit zu erreichen.

Die durch die erfindungsgemäßen Verfahren und Vorrichtungen erreichbaren widerstandsfähigen und feuchtigkeitsresistenten Formteiloberflächen ermöglichen die Anwendung lösungsmittelarmer Binder. Sie sind insbesondere für den Leichtmetallguß zu empfehlen. Lösungsmittelarme Coldbox-Binder neigen während der Formteillagerung zur Eintfestigung und sind besonders feuchtigkeitsempfindlich. Sie konnten aus diesen Gründen bisher nicht eingesetzt werden. Diese bisherigen Nachteile bleiben nach dem erfindungsgemäßen Verfahren nunmehr auf das Formteilinnere beschränkt und wirken sich dort aber vorteilhaft aus, weil der Kernzerfall und auch die Wiederverwendbarkeit des Altsandes hierdurch erleichtert werden. Diesen Vorteilen und den erheblichen Vorteilen, die bereits durch die Möglichkeit zum Absenken des Bindergehaltes geboten sind, steht ein geringfügig verlängerter Coldbox-Prozess und die Notwendigkeit zum Erwärmen der Formwerkzeuge gegenüber.

Die bei dem erfindungsgemäßen Verfahren vergleichsweise niedrigen Temperaturen erlauben den Einsatz von Kunststoffwerkzeugen. Zur Werkzeugtempererierung ist Heißwasser geeignet, wodurch gas Verfahren außerordentlich vereinfacht werden kann.

In weiterer Ausgestaltung der Erfindung wird vorgeschlagen, bereits bei der Werkzeugherstellung entsprechende Wasserleitungsrohre in einer den Modellkonturen angepaßten Form in dem Kunstharz anzuordnen, die während der späteren Produktion fortwährend von Heißwasser durchflossen sind. Desweiteren wird vorgeschlagen, die Wärmeleitfähigkeit zwischen der Heißwasserleitung und der Werkzeugoberfläche dadurch zu verbessern, daß gut wärmeleitende Füllmittel aus Metallpulver oder Metallgranulat vorhanden sind.

Die nachfolgende Tabelle zeigt den Vorteil des Verfahrens nach der Erfindung.

Ein Formwerkzeug und Formteile sind in den Zeichnungen beispielhaft dargestellt.

Es zeigen:
Figur 1 ein Formwerkzeug in vertikalem Schnitt,
Figur 2 eine Gießform in Vertikalem Schnitt.

Nach Figur 1 ist mit 1 die obere, mit 2 die untere Werkzeughälfte bezeichnet. 3 gibt die Teilung an. 4 bezeichnet den Einschuß, 5 den Formehohlraum. Mit 6 ist die konturenschar^{f}e Kunstharzschicht bezeichnet. Mit 7 sind Rohre für Heißwasser bezeichnet. 8 gibt den Wassereintritt und 9 den Wasseraustritt an. Mit 10 ist die flexible Schlauchverbindung zwischen den beiden Werkzeughälften angegeben. 11 bedeutet den Aluminiumgries, der verdichtet in dem durch Kunstharz gebundenen Sand vorhanden ist. Mit 12 ist ein wärmeisolierender Außenmantel, z.B. aus mit Kunstharz gebundenem Quartsand bezeichnet. 13 bedeutet den Wekzeugrahmen. Mit dem Formwerkzeug nach Figur 1 wird der Kern 14 geschaffen, der nach der Darstellung in Figure 2 im Oberkasten 15 und Unterkasten 16 in dem dort vorhandenen Formsand 17 und 18 gelagert ist. Mit 19 ist der Anschnitt bezeichnet. Es kann auch ein Steiger vorhanden sein, durch den die Gießschmelze nach der Befüllung des Formhohlraumes 21 nach oben austritt.

Figur 2 zeigt, daß nicht lediglich die Oberfläche 23 des Kerns 14 mit dem Formwerkzeug nach Figur 1 veredelt ist. Diese Veredelung in einer gewissen Schichtdicke ist durch eine Schraffur 24 dargestellt. Figure 2 zeigt, daß auch die Formteile 17 und 18 des Unterkastens und Oberkastens mit jeweils einer Verdelung versehen sind, die durch Schraffuren 25 und 26 dargestellt sind. Die nach der Erfindung erreichte Veredelung braucht nur an den Oberflächen der Formteile vorhanden zu sein, die den Formhohlraum 21 begrenzen.

## Patentansprüche

1. Verfahren zum Herstellen von polyurethangebundenen Formteilen für die Gießerei-Industrie nach dem Coldbox-Verfahren, bei welchem nach Einbringen einer Formstoffmischung in das Formwerkzeug die Formteilehärtung schlagartig durch Hindurchleiten eines gasförmigen Katalysators erfolgt, dadurch gekennzeichnet, daß das Formwerkzeug auf eine Temperatur von 30 bis 150°C, vorzugsweise 60 bis 80°C, erwärmt und die Formstoffmischung in das erwärmte Formwerkzeug eingebracht wird, bevor der gasförmige Katalysator eingeleitet wird.

2. Verfahren nach Anspruch 1, dadurch gekennzeichnet, daß die Formstoffmischung einige Zeit, vorzugsweise 20 bis 90 Sekunden im erwärmten Formwerkzeug belasen wird, bevor der gasförmige Katalysator eingeleitet wird.

3. Verfahren nach Anspruch 1 oder 2, dadurch gekennzeichnet, daß vor Einbringung der Formstoffmischung das Formwerkzeug mit Lösungsmitteln eingesprüht wird.

4. Verfahren nach einem der Ansprüche 1 bis 3, dadurch gekennzeichnet, daß die Schieß-, Begasungs-und auch Spülluft vor ihrer Anwendung durch einen Vorerhitzer geführt wird.

5. Formwerkzeug zur Durchführung des Verfahrens nach einem der Ansprüche 1 bis 4, dadurch gekennzeichnet, daß es mit wasserführenden Kanälen (7) versehen ist.

6. Formwerkzeug nach Anspruch 5, dadurch gekennzeichnet, daß et aus Kunststoff besteht, der in seinen zwischen den Kanälen (7) und der dem Formteil zugewandten Werkzeugoberfläche (6) befindlichen Teil zur Verbesserung der Wärmeleitfähigkeit mit einem Metallpulver oder Metallgranulat (11) durchsetzt ist.

## Revendications

1. Procédé de fabrication de parties de moule à base de polyuréthanne, destiné à l'industrie de la fonderie selon le procédé en boîte froide et dans lequel après avoir coulé le mélange constituant le matériau du moule dans l'appareil de moulage, le durcissement des parties de moule s'effecture brusquement par insufflation d'un catalyseur gazeux; procédé caractérisé en ce que l'appareil de moulage est porté à une température de 30 à 150°C, de préférence 60 à 80°C, et en ce que le mélange constituant le matériau du moule est coulé dans l'appareil de moulage chaud avantg insufflation du catalyseur gazeux.

2. Procédé selon la revendication 1, caractérisé en ce que le mélange constituant le matériau du moule doit reposer un certin temps, de préférence entre 20 et 90 secondes dans l'appareil de moulage chauffé avant d'insuffler le catalyseur gazeux.

3. Procédé selon la revendication 1 ou 2, caractérisé en ce que des solvants sont vaporisés dans l'appareil de moulage avant que le mélange constituant le matériau du moule ne soit coulé.

4. Procédé selon l'une des revendications 1 à 3, caractérisé en ce que l'air de décochage, l'air d'absorption de gaz et également l'air du purge sont passés devant un dispositif de préchauffage avant d'être utilisés.

5. Appareil de moulage pour l'application du procédé selon l'une des revendications 1 à 4, caractérisé en ce qu'il est doté de canaux (7) traversés par de l'eau.

6. Appareil de moulage selon la revendication 5, caractérisé en ce qu'il est fabriqué en une matière plastique qui est chargée d'un poudre ou de granulats métalliques (11) dans sa partie située entre les canaux (7) et le surface de l'appareil (6) orientée vers la partie de moule, afin d'améliorer la conductivité thermique.

## Claims

1. A process for the production of polyurethane-bound mould portions for the casting industry using the cold box method, wherein, after the introduction of a moulding material mix into the moulding tool, mould portion hardening is effected abruptly by passing a gaseous catalyst therethrough, characterised in that the moulding tool is heated to a temperature of 30 to 150°C, preferably 60 to 80°C, and the moulding material mix is introduced into the heated moulding tool before the gaseous catalyst is passed thereinto.

2. A process according to claim 1 characterised in that the moulding material mix is left in the heated moulding tool for some time, preferably 20 to 90 seconds, before the gaseous catalyst is introduced.

3. A process according to claim 1 or claim 2 characterised in that the moulding tool is sprayed with solvents prior to the introduction of the moulding material mix.

4. A process according to one of claims 1 to 3 characterised in that the shooting, gassing and also flushing air is passed through a preheater prior to use thereof.

5. A moulding tool for carrying out the process according to one of claims 1 to 4 characterised in that it is provided with water-carrying ducts (7).

6. A moulding tool according to claim 5 characterised in that it comprises plastics material which is permeated with a metal powder or a granular metal material (11) in its portion between the ducts (7) and the tool surface (6) which is towards the mould portion, to improve thermal conductivity.
